# EUROPÄISCHE PATENTSCHRIFT

(11) **EP 0 144 529 B1**
(45) Veröffentlichungstag und Bekanntmachung des Hinweises auf die Patenterteilung: **23.12.1987**
(21) Anmeldenummer: 84109662.1
(22) Anmeldetag: 14.08.1984
(51) Int. Cl.: D21F 1/00

(54) **Mehrlagige Bespannung für Papiermaschinen**
Multilayer cloth for a paper-making machine
Toile à plusieurs couches pour machine à papier

(30) Priorität: 17.08.1983 DE 3329739
(43) Veröffentlichungstag der Anmeldung: 19.06.1985
(73) Patentinhaber: Hermann Wangner GmbH & Co. KG, D-72760 Reutlingen (DE)
(72) Erfinder: Borel, Georg, Dipl.-Ing., D-7410 Reutlingen 1 (DE); Jonsson, Bengt, S-75248 Uppsala (SE)
(74) Vertreter: Abitz, Walter, Dr.-Ing.

## Beschreibung

Die Erfindung betrifft eine Bespannung für Papiermaschinen aus einem Gewebe mit zwei oder mehr Gewebelagen, die jeweils in sich vollständige Gewebe aus miteinander verwobenen strukturellen Längs- und Querfäden sind. Die einzelnen Gewebelagen sind durch zusätzliche Binde-Querfäden miteinander verbunden. Bei den Bespannungen handelt es sich insbesondere um solche für den Blattbildungsbereich einer Papiermaschine.

Derartige Bespannungen für Papiermaschinen, insbesondere für deren Blattbildungsbereich sind aus DE-A-24 55 184, DE-A-24 55 185 und DE-A-29 17 694 bekannt. In der Praxis ergeben sich durch die Binde-Querfäden Schwierigkeiten, ; werden die Binde-Querfäden mit hoher Spannung eingewoben und binden dementsprechend die beiden Gewebelagen fest aneinander, so entstehen tiefe Mulden an den Abbindestellen der oberen Gewebelage, d. h. auf der Papierseite. Werden die Binde-Querfäden dagegen locker eingewoben, so werden sie relativ rasch durchgerieben, und zwar sowohl auf der Laufseite als auch zwischen den Gewebelagen.

Der Erfindung liegt die Aufgabe zugrunde, eine Bespannung der eingangs genannten Art für Papiermaschinen zu schaffen, bei der der Binde-Querfaden einerseits keine Mulden auf der Papierseite verursacht und andererseits nicht vorzeitig auf der Laufseite oder zwischen den Gewebelagen durchgerieben wird.

Diese Aufgabe wird erfindungsgemäß dadurch gelöst, daß zumindest diejenigen strukturellen Querfäden der untersten Gewebelage, die gemeinsam mit den Binde-Querfäden abbinden, doppelt ausgeführt sind. Dadurch wird erreicht, daß der Binde-Querfaden in der untersten Gewebelage zwischen den doppelt ausgeführten strukturellen Querfäden und dem jeweils abgebundenen strukturellen Längsfaden eingeschlossen werden.

Der Einschluß der Binde-Querfäden zwischen den doppelt ausgeführten strukturellen Querfäden und dem jeweiligen Längsfaden wird noch dadurch verbessert, daß der Binde-Querfaden einen kleineren Durchmesser aufweist als die doppelt ausgeführten strukturellen Querfäden.

Durch den Einschluß der Binde-Querfäden ergibt sich die Möglichkeit, diese Fäden mit wesentlich geringerer Zugspannung zu verarbeiten, sei es durch den flacheren Verlauf der Binde-Querfäden, sei es durch die Wahl eines leichter dehnbaren Werkstoffes. Da die senkrechte Kraftkomponente für die Muldenbildung auf der Papierseite verantwortlich ist, führt dieser flachere Verlauf der Binde-Querfäden zu besseren Markierungseigenschaften der Papiermaschinenbespannung.

Die vorliegende Erfindung läßt sich in idealer Weise mit der Erfindung kombinieren, die in der gleichzeitig eingereichten Anmeldung EP-A-144 530 beschrieben ist. Anspruch 3 ist auf eine Papiermaschinenbespannung gerichtet, in der beide Erfindungen verwirklicht sind.

Die erfindungsgemäße Bespannung ist im allgemeinen nur zweilagig, wobei die obere Gewebelage feiner gewoben ist als die untere Gewebelage. Normalerweise ist die Kettzahl und die Schußzahl der unteren Gewebelage, die die Laufseite bildet, nur halb so groß wie die der oberen Gewebelage.

Die erfindungsgemäße Bespannung besteht normalerweise aus Kunststoffdrähten aus dem für Papiermaschinenbespannungen üblichen Material, z. B. Polyester und Polyamid. Die Bespannung kann offen oder endlos gewebt sein. Bei der offenen Webart sind die Querfäden die Schußfäden, während sie bei der endlosen Webart die Kettfäden sind.

Der Grundgedanke der Erfindung läßt sich auch auf Binde-Längsfäden anwenden, wobei dann jeweils die gemeinsam mit ihnen abbindenden Längsfäden doppelt ausgeführt sind.

Daß erfindungsgemäß bestimmte strukturelle Querfäden doppelt ausgeführt sind, bedeutet, daß anstelle eines einzelnen Querfadens zwei parallel verlaufende Querfäden gesetzt sind. Der Gesamtquerschnitt der doppelt ausgeführten strukturellen Querfäden entspricht dabei etwa der Querschnittsfläche eines einzelnen strukturrellen Querfadens nach dem Stand der Technik bei einem ansonsten vergleichbaren Papiermaschinensieb.

Der Stand der Technik und Ausführungsbeispiele der Erfindung werden nachfolgend anhand der Zeichnung erläutert. Es zeigen :
Fig. 1 die Anordnung von Binde-Querfaden und strukturellem Querfaden in der unteren Gewebelage gemäß dem Stand der Technik ;
Fig. 2 die Anordnung von Binde-Querfaden und strukturellen Querfäden in der unteren Gewebelage bei einer Dreiköperbindung und
Fig. 3 die erfindungsgemäße Anordnung eines Binde-Querfadens und der doppelt ausgeführten strukturellen Querfäden.

In der Zeichnung ist jeweils nur die untere Gewebelage eines insgesamt zweilagigen Gewebes dargestellt. Bezüglich der oberen Gewebelage ist der Verlauf der Fäden wie beim Stand der Technik, allerdings sind die Markierungseigenschaften verbessert.

Fig. 1 zeigt die Abbindung eines Einzel-Querfadens 2 mit einem Längsfaden 1. An der gleichen Stelle bindet auch ein Binde-Querfaden 3 mit dem Längsfaden 1 ab. Wie üblich, hat der Binde-Querfaden 3 einen wesentlich kleineren Durchmesser als der strukturelle Querfaden 2. Die Mittelachsen des Binde-Querfadens 3 und des strukturellen Querfadens 2 liegen etwa auf gleicher Höhe, d. h., daß nach relativ kurzer Laufzeit auch der Binde-Querfaden 3 dem Abrieb ausgesetzt wird. Wegen seines kleineren Durchmessers wird er dabei vor dem strukturellen Querfaden 2 zerstört sein. Durch ein strafferes Einweben des Binde-Querfadens kann er zwar etwas angehoben werden, d. h. zur Papierseite hin verlagert werden, er übt dann jedoch auf die Längsfäden, mit denen er in der oberen Gewebelage abgebunden ist, eine zu starke nach unten, d. h. zur Laufseite hin. gerichtete Kraft aus, so daß sich in der oberen Gewebelage Mulden bilden und die Markierungseigenschaften der Bespannung beeinträchtigt werden.

Bei einigen Bindungen, z. B. Dreiköper-Bindungen und Drap-Bindungen, besteht die Möglichkeit. den Binde-Querfaden auf der Laufseite zwischen zwei strukturellen Querfäden der unteren Gewebelage anzuordnen, wie es in Fig. 2 gezeigt ist. Der Binde-Querfaden ist dann zwar dem Abrieb weitgehend entzogen, hat jedoch keinen seitlichen Halt.

Seine Beweglichkeit quer zu seiner Längsrichtung ermöglicht eine Verschiebung der beiden Gewebelagen zueinander, was zu einem unnötigen Verschleiß der aneinandergrenzenden Flächen der beiden Gewebelagen führt.

Fig. 3 zeigt ein Ausführungsbeispiel der Erfindung. Die strukturellen Querfäden 2 sind jeweils paarweise angeordnet, und der Binde-Querfaden 3 wird, ohne daß auf ihn eine besondere Spannung ausgeübt wird, an die höchste Stelle des Bogens des strukturellen Längsfadens 1 gedrückt. Er ist an dieser Stelle dem Abrieb entzogen. Dies bedeutet eine Erhöhung der Laufzeit der Papiermaschinenbespannung, da das Material der strukturellen Längs- und Querfäden der unteren Gewebelage restlos verbraucht wird, ohne daß sich die beiden Gewebelagen trennen.

_{"}Infolge der geringen Zugspannung, die im Binde-Querfaden 3 vorhanden ist und wegen dessen flacherem Verlauf übt der Binde-Querfaden 3 auf die strukturellen Längsfäden, mit denen er in der oberen Gewebelage verwoben ist, eine geringere, nach unten gerichtete Kraft aus, so daß keine oder nur geringfügige Mulden auf der Papierseite entstehen.

### Beispiel :

Das Papiermaschinensieb besteht aus zwei Gewebelagen, die in sich vollständige Gewebe sind und mit Hilfe von zusätzlichen Bindeschußdrähten miteinander verbunden sind.

Beide Gewebelagen sind offen gewoben, so daß die Kettdrähte die Längsfäden und die Schußfäden die Querfäden sind.

Die obere Gewebelage besitzt Leinwandbindung und weist 28 Kettdrähte je cm auf. Die Kettdrähte haben einen Durchmesser von 0,17 mm und bestehen aus Polyester-Monofil, Type Trevira 940. Die Schußzahl der oberen Gewebelage beträgt 24 Schußdrähte je cm. Die Schußdrähte haben einen Durchmesser von 0,20 mm und bestehen aus Polyester-Monofil, Type Trevira 900.

Die untere Gewebelage besitzt ebenfalls Leinwandbindung und weist 14 Kettdrähte je cm auf. Die Kettdrähte haben einen Durchmesser von 0.30 mm und bestehen aus Polyester-Monofil, Type Trevira 940. Alle Schußdrähte der unteren Gewebelage sind als Doppeldrähte ausgebildet und die Schußdichte beträgt 12 Drahtpaare je cm, d. h. 24 Einzeldrähte je cm. Der Durchmesser der Schußdrähte beträgt jeweils 0,25 mm. Das Material der beiden Einzeldrähte jedes Schußdrahtpaares ist unterschiedlich und der eine Schußdraht besteht aus Polyester-Monofil, Type Trevira 900 und der andere aus Polyamid-6.6-Monofil.

Die Binde-Schußdrähte, die die beiden Gewebelagen miteinander verbinden, haben einen Durchmesser von 0,17 mm, und bestehen aus Polyester-Monofil, Type Trevira 900. Die Binde-Schußdrähte werden nach jedem vierten Schußdraht der oberen Gewebelage eingewoben. Die Abbindestellen sind in Laufrichtung diagonal gegeneinander versetzt, so daß erst wieder nach 12 Schußdrähten der oberen Gewebelage der Bindeschuß an dem gleichen Kettdraht der oberen Gewebelage abbindet.

Durch die Verwendung doppelt ausgeführter Schußdrähte in der unteren Gewebelage ist der Binde-Schußdraht zwischen den beiden Schußdrähten eines Schußdrahtpaares und dem Kettdraht eingeschlossen, wie es in Fig. 3 dargestellt ist. Die beiden Schußdrähte des Paares drücken in der unteren Gewebelage den Binde-Schußdraht in den Kettdraht hinein, so daß alle drei Schußdrähte gemeinsam an der Verformung des Kettdrahtes beteiligt sind. Dadurch wird der Binde-Schußdraht mit relativ großem Abstand von der Abriebebene in den Kettdraht eingebettet. Beim Durchschliff des Papiermaschinensiebes werden zuerst die beiden strukturellen Schußdrähte der unteren Gewebelage durchgeschliffen. Danach schleifen sich die Kettdrähte der unteren Gewebelage durch. Die Binde-Schußdrähte können auf diese Weise bis zuletzt die Reste der Kettdrähte der unteren Gewebelage zusammenhalten, also selbst dann noch, wenn die Laufseite des Papiermaschinensiebes bereits durchgeschliffen worden ist.

## Patentansprüche

1. Bespannung für Papiermaschinen aus einem Gewebe mit zwei oder mehr Gewebelagen aus miteinander verwobenen strukturellen Längs-und Querfäden, wobei die Gewebelagen durch. zusätzliche Binde-Querfäden miteinander verbunden sind, dadurch gekennzeichnet, daß die strukturellen Querfäden (2) zumindest der untersten Gewebelage, die gemeinsam mit den Binde-Querfäden (3) abbinden, doppelt ausgeführt sind, wodurch die Binde-Querfäden (3) in der untersten Gewebelage zwischen den doppelt ausgeführten strukturellen Querfäden (2) und dem an der betreffenden Stelle abgebundenen strukturellen Längsfaden (1) eingeschlossen werden.

2. Bespannung nach Anspruch 1, dadurch gekennzeichnet, daß die Binde-Querfäden (3) dünner sind als die strukturellen Querfäden (2) der untersten Gewebelage.

3. Bespannung nach Anspruch 1 oder 2, dadurch gekennzeichnet, daß auch in der oberen Gewebelage zumindest ein Teil der strukturellen Querfäden doppelt ausgeführt ist und an den Abbindestellen jeweils ein Querfaden eines Querfadenpaares als Binde-Querfaden mit einem Längsfaden der unteren Gewebelage abbindet.

## Claims

1. Clothing for paper-making machines, consisting of a woven fabric comprising two or more fabric layers of interwoven structural longitudinal and transverse threads, in which the fabric layers are connected together by additional transverse binder threads, characterised in that the structural transverse threads (2) of at least the lowermost fabric layer, which interweave in confunction with the transverse binder threads (3), are twin threads, as a result of which the transverse binder threads (3) are enclosed in the lowermost fabric layer between the twin structural transverse threads (2) and the structural longitudinal thread (1) which is interwoven at the respective location.

2. Clothing according to claim 1, characterised in that the transverse binder threads (3) are thinner than the structural transverse threads (2) of the lowermost fabric layer.

3. Clothing according to claim 1 or 2, characterised in that, in the upper fabric layer too, at least some of the structural transverse threads are twin threads, and at the interweaving points one transverse thread of a pair of transverse threads is interwoven as transverse binder thread with a longitudinal thread of the lower fabric layer.

## Revendications

1. Toile pour machines à papier, en un tissu à au moins deux couches constituées de fils longitudinaux et de fils transversaux structuraux entrelacés les uns avec les autres, caractérisée en ce que les fils transversaux.structuraux (2) de la couche de tissu inférieure, qui assurent le liage en même temps que les fils transversaux de liage (3), sont exécutés en double, de sorte que les fils transversaux de liage (3), dans la couche de tissu inférieure, sont inclus entre les fils transversaux structuraux exécutés en double (2) et le fil longitudinal structural (1) lié au point correspondant.

2. Toile selon la revendication 1, caractérisée en ce que les fils transversaux de liage (3) sont plus minces que les fils transversaux structuraux (2) de la couche de tissu inférieure.

3. Toile selon la revendication 1 ou 2, caractérisée en ce que, dans la couche de tissu supérieure aussi, au moins une partie des fils transversaux structuraux sont exécutés en double, un fil transversal d'une paire de fils transversaux, servant de fil transversal de liage, assurant, en chaque point de liage, un liage avec un fil longitudinal de la couche de tissu inférieure.
